# EUROPÄISCHE PATENTSCHRIFT

(11) **EP 0 395 625 B1**
(45) Veröffentlichungstag und Bekanntmachung des Hinweises auf die Patenterteilung: **23.11.1994**
(21) Anmeldenummer: 90890106.9
(22) Anmeldetag: 06.04.1990
(51) Int. Cl.: H01F 1/053

(54) **Verfahren zur Herstellung eines Permanentmagnet(en) bzw. -werkstoffs**
Process of Manufacturing a Permanent Magnet or Permanent Magnet Material
Procédé de fabrication d'un aimant permanent ou un materiau pour aimant permanent

(30) Priorität: 28.04.1989 AT 1021/89
(43) Veröffentlichungstag der Anmeldung: 31.10.1990
(73) Patentinhaber: BÖHLER YBBSTALWERKE Ges.m.b.H., A-3333 Böhlerwerk (AT)
(72) Erfinder: Pacher, Oskar, Dr., A-8041 Graz (AT); Heiss, Siedfried, Dr., A-3333 Böhlerwerk (AT)
(74) Vertreter: Brauneiss, Leo, Dipl.Ing.

(56) Entgegenhaltungen:
- EP-A- 0 208 807
- EP-A- 0 389 626
- IEEE TRANSLATION JOURNAL on MAGNETICS in JAPAN vol. 3, no. 2, Februar 1988, NEWYORK US Seiten 145 - 151; K.OHASHI ET AL.: "Effects of Rare Earth OxideAddition on Nd Fe B Magnets"
- PATENT ABSTRACTS OF JAPAN vol. 11, no. 206 (C-433)(2653) 3 Juli 1987,
- & JP-A-62 27548 (SUMITOMO SPECIAL METALS CO LTD) 05 Februar 1987,

## Beschreibung

### Verfahren zur Herstellung von Permanentmagnet(-werkstoff)

Die Erfindung betrifft ein Verfahren zur Herstellung von Seltene Erden (SE)-Eisen(Fe)-Bor(B)-Permanentmagnet(en) bzw.-werkstoffen, wobei ein Grundwerkstoff mit zumindest einem SE-Metall, vorzugweise leichten SE-Metall (LSE), insbesondere Neodym (Nd), sowie Eisen und Bor, hergestellt wird, der Grundwerkstoff pulverisiert und mit mindestens einer SE-haltigen, vorzugsweise schweren SSE-haltigen (SSE)- Verbindung gemischt und das Pulvergemisch in einem Magnetfeld ausgerichtet, verpreßt und ein gepreßter bzw. kompaktierter Magnetgrünling gesintert und gegebenenfalls wärmebehandelt wird.

Aus der EP-PS 126 802 sind Permanentmagnete bekannt, die unter anderem als Werkstoffe Seltene Erden sowie Bor und gegebenenfalls Kobalt enthalten. Diese Elemente sind auf Grund der eingesetzten Verfahrensparameter in der magnetischen Phase homogen verteilt. Bei der Herstellung der Magnete wird derart vorgegangen, daß eine schmelzmetallurgisch hergestellte Ausgangslegierung vermahlen wird, worauf das Pulver in einem Magnetfeld gepreßt wird, worauf ein Sintervorgang und eine Wärmebehandlung folgen.

Ferner sind aus der EP-PS 101 552 Permanentmagnete bekannt, welche Seltene Erden und Bor und gegebenenfalls Zusatzelemente enthalten. Bei diesen Magneten muß die magnetische Hauptphase allerdings eine intermetallische Verbindung konstanter Zusammensetzung sein, was eine homogene Verteilung aller Elemente bedingt. Bei dieser Ausführungsform besteht jedoch der Nachteil im großen Aufwand auf der legierungstechnischen Seite bei der Herstellung der Ausgangslegierung, welche besonders rein muß, um kritische Verunreinigungen zu vermeiden. Abgesehen davon weisen diese Magnete starke Streuungen der magnetischen Daten und schlechte Reproduzierbarkeit auf.

Aus der EP-A 389 626 und insbesondere der EP-A 208 807 ist bereits bekannt geworden, SE enthaltende, vorzugsweise SSE-haltige Verbindungen, insbesondere SSE-Oxide, einem Grundwerkstoff zuzumischen, das Pulvergemisch im Magnetfeld auszurichten und zu einem Grünling zu pressen und diesen zu einem Permanentmagneten zu sintern, um dessen magnetische Kennwerte zu verbessern.

Die Erfindung setzt sich zu Ziel, die Nachteile der bekannten Magnete bzw. ihrer Herstellungsverfahren zu beseitigen und Permanentmagnete, die Seltene Erden enthalten, zu erstellen, die gute Temperaturstabilität besitzen. Dabei sollen die Streuungen der magnetischen Kennwerte durch ein neues und verbessertes Fertigungsverfahren verringert werden.

Diese Ziele werden bei einem Verfahren gemäß Anspruch 1 erfindungsgemäß dadurch erreicht, daß zur Ausbildung eines aus mehreren Teilen gebildeten Korngrenzenlegierungszusatzes, die mindestens eine SE-haltige Verbindung mit einem oder mehreren Oxid(en) und/oder Nitrid(en) und/oder Borid(en) zumindest eines der Elemente Kobalt, Chrom, Aluminium, Titan oder Tantal vermengt und dieser Korngrenzenlegierungszusatz dem Grundwerkstoffpulver beigemischt wird und daß zumindest ein Teil des Korngrenzenlegierungszusatzes durch Sintern des Grülings und/oder durch eine Wärmebehandlung des Sinterkörpers zumindest teilweise thermisch zerlegt reagieren gelassen und ein SE-Konzentrationsgradient an den Korngrenzen des Grundwerkstoffpulvers ausgebildet wird.

Auf Grund der erfindungsgemäßen Vorgangsweise, die eine neue Art einer Komgrenzenlegierungstechnik darstellt, wird eine Reihe von Vorteilen erreicht, indem spezielle Diffusionszonen an den Korngrenzen ausgebildet werden bzw. im Korngrenzenbereich der magnetischen Phase eine Anreicherung von Zusatzwerkstoffen erfolgt, wodurch eine Behinderung der Domänwandbeweglichkeit bei gleichzeitig kleinerer Korngröße erreicht wird. Damit ergeben sich verbesserte Koerzitivkraftwerte bei gleichzeitig hoher Remanenz bzw. einer Steigerung des Energieproduktes BHmax.

Ein besonderes Kennzeichen des neuen erfindungsgemäßen Verfahrens zur Herstellung von Permanentmagnet(en)(-werkstoffen) ist der Erhalt einer spezifischen SSE-Anreicherung in der Korngrenze bzw. im Korngrenzenbereich sowie ein SE-Konzentrationsgradient am Kornrand der magnetischen Phase. Dadurch wird die Temperaturabhängigkeit der Koerzitivkraft ausgesprochen günstig beeinflußt und zeigt bei Raumtemperatur und insbesondere auch bei erhöhten Temperaturen bei gleichzeitiger hoher Remanenz günstige Werte. Durch diese Eigenschaften kann die Anwendbarkeit des erfindungsgemäßen Magnetwerkstoffes auf Arbeitstemperaturen von über 180°C erweitert werden, wobei die Curietemperatur über 500°C liegt.

Besonders gute magnetische Werte werden erhalten, wenn ein oder mehrere Oxid(e) und/oder Nitrid(e) und/oder Borid(e) zumindest eines der Elemente Kobalt, Chrom, Aluminium, Titan oder Tantal mit dem SSE-Verbindungen enthaltenden Korngrenzenlegierungszusatz vermengt und/oder dem Grundwerkstoffpulver mit Korngrenzenlegierungszusatz beigemischt wird(werden), wobei solange gesintert wird, bis sich durch Mikrodiffusion in der magnetischen Phase an bzw. in den Korngrenzen(bereichen) SE-Konzentrationsgradienten ausbilden, die 5 µm, vorzugsweise 1 µm, insbesondere 0,5 µm, nicht überschreiten und eine vollständige Diffusion der im Korngrenzenlegierungszusatz zugegebenen SSE- Verbindung(en) und allfälliger weiterer Zusätze vermieden wird.

Die erfindungsgemäße Wirkung der Korngrenzenanreicherungen dürfte auf partielle Auflösungs- und Wiederausscheidungsvorgänge zurückzuführen sein, die völlig überraschend auch die Durchschnittskorngröße der magnetischen Phasen herabsetzt.

Um die Oberfläche des pulverisierten Grundwerkstoffes mit den pulverisierten Legierungszusätzen in guten Kontakt zu bringen, ist erfindungsgemäß vorgesehen, daß die pulverisierten Legierungszusätze gegebenenfalls in Einzelteilen und der zerkleinerte Grundwerkstoff zur Vermengung gemeinsam vermahlen werden, bis die Teilchen des Grundwerkstoffes Abmessungen kleiner als 30 µm, vorzugsweise kleiner als 20 µm, insbesondere kleiner als 15 µm, erreichen. Durch das gemeinsame Vermahlen tritt neben einer Homogenisierung einer Anlagerung der feinen Legierungszusätze an den zerkleinerten Teilchen des Grundwerkstoffes ein, was den nachfolgenden Sintervorgang ausgesprochen gut beeinflußt. Der Grundwerkstoff kann dabei im wesentlichen vollständig mit dem feineren Pulver umgeben werden.

Im folgenden wird die Erfindung anhand von Tabellen, der Zeichnung und Beispielen näher erläutert.

Beiliegende Zeichnung zeigt in Fig. 1 ein Flußdiagramm, welches die erfindungsgemäßen Verfahrensschritte schematisch wiedergibt. Fig. 2 zeigt einen Ablagerungs-bzw. Konzentrationsverlauf.

In Fig. 1 wird die erfindungsgemäße Verfahrensführung anhand des dargestellten schematischen Flußdiagrammes erläutert. Ausgehend von einer schmelzmetallurgisch hergestellten Grundlegierung erfolgt eine Zerkleinerung dieser Legierung zu einem Pulver mit Abmessungen von vorteilhafter kleiner als 50 µm. Die ausgewählten Legierungszusätze werden ebenfalls pulverisiert bzw. vermahlen, vorteilhafterweise auf Teilchen mit Abmessungen kleiner als 5 µm. Diese beiden Pulver werden sodann gemeinsam vermahlen, bis die Teilchen des schmelzmetallurgisch hergestellten Grundwerkstoffes Abmessungen, vorzugweise kleiner als 10 µm bzw. 15 µm erhalten. Dieses Pulver mit einer im wesentlichen homogen vorliegenden Teilchenverteilung, die gegebenenfalls nach einem Homogenisierungsschritt erreicht wird, wird sodann zu der gewünschten Form im Magnetfeld verpreßt und anschließend bei Temperaturen von 900° bis 1200°C gesintert.

Wenn man von einem Grundwerkstoff ausgeht, der 15 Atom-% Seltene Erden, 77 Atom-% Eisen und 8 Atom-% Bor enthält, wobei als Seltene Erden vorteilhafterweise Neodym eingesetzt wird, so erhält man in dem schmelzmetallurgisch hergestellten Grundwerkstoff drei ausgeschiedene Phasen mit folgender Zusammensetzung:
Einer erste Phase, die etwa 90 bis 95 Vol.-% ausmacht, mit einer Zusammensetzung von 1,8 Atom-% Neodym, 82,4 Atom-% Eisen und 5,8 Atom-% Bor, welche Phase die magnetische Phase darstellt. Als weitere Phase erhält man in einer Menge von etwa 5 bis 10 Vol.-% eine Phase mit etwa 11,1 Atom-% Neodym, 44,4 Atom-% Eisen und 44,4 Atom-% Bor, wobei das Verhältnis von 1:4 von Seltenen Erden zu Eisen etwas variieren kann (z.B. (1:ε):4 ). Als weitere Phase erhält man in einer Menge von 5 Vol.-% eine neodymreiche Phase, wobei die letzteren beiden Phase weitgehend paramagnetisch sind. Um diese drei Phasen beim magnetischen Werkstoff homogen vorliegen zu haben, erfolgt die Pulverisierung bzw. das Mahlen des Grundwerkstoffes. Gleichzeitig hat diese Homogenisierung bzw. Zerkleinerung den Zweck, daß, da beim Sintervorgang die magnetische erste Phase nicht geschmolzen wird, durch ein An-bzw. Aufschmelzen der weiteren Phase die metallische Bindung des Sinterwerkstückes erfolgt. Diese weitere aufschmelzende Phase stellt ferner den Träger für die zugegebenen Legierungszusätze dar und diffundiert mit diesen in die Korngrenzenbereiche der magnetischen Phase bzw. lagert sich dort an. Schematisch ist diese Anlagerung in Fig. 2 dargestellt, in der der Konzentrationsverlauf der Legierungszusätze über den Grenzverlauf zweier Körner dargestellt ist. Man erkennt die an der Grenze zwischen den Körnern angelagerten Legierungszusätze, welche ein Wandern der Domänwände verhindern und somit die Koerzitivkraft der magnetischen Phase erhöhen.

In der beiliegenden Tabelle 1 werden für vorteilhafte Legierungen die erfindungsgemäß erreichbaren Werte von BHmax für 25°C und 160°C angegeben. Man erkennt, daß die korngrenzenlegierten Werkstoffe durchwegs ein besseres Energieprodukt BHmax aufweisen, abgesehen davon, daß auch eine bessere Temperaturbeständigkeit und eine einfachere Herstellung gegeben sind. In der beiliegenden Tabelle 2 sind die erfindungsgemäßen Legierungszusätze angeführt, wie sie den in der Tabelle 1 angeführten Grundwerkstoffen zugesetzt sind.

### Beispiel:

Eine Legierung der Zusammensetzung Nd (33 Gew.-%), Fe (53 Gew.-%), Co (13 Gew.-%) und B (1 Gew.-%) wird auf eine Korngröße kleiner als 100 µm vorzerkleinert und gemeinsam mit feingemahlenem Dy₂O₃ (kleiner als 5 µm) weiter vermahlen. Durch das gemeinsame Vermahlen entsteht eine innige homogene Vermischung zwischen den beiden Pulvern. Die homogene Mischung der feinen Pulver wird in einem Magnetfeld aufmagnetisiert, ausgerichtet und verpreßt. Bei einer Temperatur zwischen 1000°C und 1100°C wird der Grünling gesintert und anschließend zwischen 600°C und 900°C wärmebehandelt. Die Remanenz der Magnete bei Raumtemperatur beträgt 1,2T und reduziert sich auf ca. 1.1T bei 160 °C. Die Koerzitivkraft wird von 14oo kA/m bei Raumtemperatur auf 650kA/m bei 160 °C reduziert. Das maximale Energieprodukt variiert zwischen 280kJ/m³ und 240kJm³ im Temperaturbereich zwischen 20°C und 160°C.

Durch die inhomogene Verteilung des Dysprosiums im hartmagnetischen (Nd,Dy)₂Fe₁₄B Korn, insbesondere durch den Dysprosium-Konzentrationsgradienten entland des Kornquerschnittes mit steigendem Dy-Gehalt zu den Korngrenzen hin, wird auch bei Co-hältigen SE-Fe-B-Permanentmagneten mit erhöhter Curie-Temperatur auf Grund der Koerzitivkraftsteigerung ein Einsatz dieser Magnete über 160°C möglich.

## Patentansprüche

1. Verfahren zur Herstellung von Seltene Erden (SE)-Eisen (Fe)-Bor(B)-Permanentmagnet(en) bzw.-werkstoffen, wobei ein Grundwerkstoff mit zumindest einem SE-Metall, vorzugsweise leichten SE-Metallen (LSE), insbesondere Neodym (Nd), sowie Eisen und Bor, hergestellt wird, der Grundwerkstoff pulverisiert und mit mindestens einer SE-haltigen, vorzugsweise schweren SE-haltigen (SSE)-Verbindung gemischt und das Pulvergemisch in einem Magnetfeld ausgerichtet, verpreßt und ein gepreßter bzw. kompaktierter Magnetgrünling gesintert und gegebenenfalls wärmebehandelt wird, dadurch gekennzeichnet, daß zur Ausbildung eines aus mehreren Teilen gebildeten Korngrenzenlegierungszusatzes die mindestens eine SE-haltige Verbindung mit einem oder mehreren Oxid(en) und/oder Nitrid(en) und/oder Borid(en) zumindest eines der Elemente Kobalt, Chrom, Aluminium, Titan oder Tantal vermengt und dieser Korngrenzenlegierungszusatz dem Grundwerkstoffpulver beigemischt wird und daß zumindest ein Teil des Korngrenzenlegierungszusatzes durch Sintern des Grünlings und/oder durch eine Wärmebehandlung des Sinterkörpers zumindest teilweise thermisch zerlegt reagieren gelassen und ein SE-Konzentrationsgradient an den Korngrenzen des Grundwerkstoffpulvers ausgebildet wird.

2. Verfahren nach Anspruch 1, dadurch gekennzeichnet, daß der pulverisierte Korngrenzenlegierungszusatz gegebenenfalls in Einzelteilen und der zerkleinerte Grundwerkstoff zur Vermengung gemeinsam vermahlen werden, bis die Teilchen des Grundwerkstoffes Abmessungen kleiner als 30µm, vorzugsweise kleiner als 20µm, insbesondere kleiner als 15µm, erreichen.

3. Verfahren nach Anspruch 1 oder 2, dadurch gekennzeichnet, daß so lange gesintert wird, bis sich durch Mikrodiffusion in der magnetischen Phase an bzw. in den Korngrenzenbereichen SE-Konzentrationsgradienten ausbilden, die 5µm, vorzugsweise 1µm, insbesondere 0,5µm, nicht überschreiten und eine vollständige Diffusion der im Korngrenzenlegierungszusatz zugegebenen SSE-Verbindung(en) und allfälliger weiterer Zusätze vermieden wird.

## Claims

1. Method of manufacturing rare earth (RE) - iron (Fe) - boron (B) permanent magnets or permanent magnet materials, in which a foundation material is produced with at least one RE metal, preferably light RE metals (LRE), in particular neodymium (Nd), as well as iron and boron, the foundation material is pulverised and mixed with at least one compound containing RE, preferably containing heavy RE (HRE), and the powdered mixture is aligned in a magnetic field and compressed and a pressed or compacted magnet blank is sintered and optionally heat-treated, characterised in that in order to produce a grain boundary alloying addition formed from a plurality of components the compound containing at least one RE is blended with one or more oxide(s) and/or nitride(s) and/or boride(s) of at least one of the elements cobalt, chromium, aluminium, titanium or tantalum and this grain boundary alloying addition is added to the powdered foundation material, and that at least a part of the grain boundary alloying addition is allowed to react and to at least partially thermally decompose by sintering of the blank and/or by heat treatment of the sintered body and a RE concentration gradient is formed on the grain boundaries of the powdered foundation material.

2. Method according to Claim 1, characterised in that the pulverised grain boundary alloying addition, optionally in individual parts, is ground together with the crushed foundation material until the particles of the foundation material reach dimensions smaller than 30 µm, preferably smaller than 20 µm, especially smaller than 15 µm.

3. Method according to Claim 1 or 2, characterised in that sintering is carried out until RE concentration gradients not exceeding 5µm, preferably 1 µm, especially 0.5 µm, are formed by microdiffusion in the magnetic phase on or in the grain boundary regions and a complete diffusion of the HRE compound(s) added in the grain boundary alloying addition and of any further additions is avoided.

## Revendications

1. Procédé de fabrication d'aimants permanents ou de matériaux pour aimants permanents à base de terres rares, de fer (Fe) et de bore (B), un matériau de base étant réalisé avec au moins un métal des terres rares, de préférence un métal des terres rares légères, en particulier du néodyme (Nd), ainsi qu'avec du fer et du bore, le matériau de base étant pulvérisé et mélangé à au moins un composé contenant des terres rares, de préférence un composé contenant des terres rares lourdes, le mélange de poudre étant orienté dans un champ magnétique et comprimé, et le compact vert ou comprimé cru magnétique étant fritté et éventuellement traité thermiquement, **caractérisé** en ce qu'afin d'obtenir un additif d'alliage intergranulaire constitué de plusieurs parties, le ou les composés contenant des terres rares sont mélangés à un ou plusieurs oxydes et/ou nitrures et/ou borures d'au moins un des éléments suivants, cobalt, chrome, aluminium, titane ou tantale, et cet additif d'alliage intergranulaire est ajouté à la poudre de matériau de base, et en ce qu'au moins une partie de l'additif d'alliage intergranulaire est exposée à une réaction de décomposition thermique au moins partielle, et un gradient de concentration de terres rares est obtenu aux joints des grains de la poudre de matériau de base.

2. Procédé selon la revendication 1, **caractérisé** en ce que l'additif d'alliage intergranulaire pulvérisé, éventuellement en parties individuelles, et le matériau de base broyé sont conjointement moulus, afin d'être mélangés, jusqu'à ce que les particules du matériau de base atteignent des dimensions inférieures à 30 µm, de préférence inférieures à 20 µm, en particulier inférieures à 15 µm.

3. Procédé selon la revendication 1 ou 2, **caractérisé** en ce que le frittage est effectué jusqu'à l'obtention sur ou dans les joints des grains, par microdiffusion dans la phase magnétique, de gradients de concentration de terres rares ne dépassant pas 5 µm, de préférence 1 µm, en particulier 0,5 µm, et en évitant une diffusion totale des composés de terres rares lourdes ajoutés à l'additif d'alliage intergranulaire, et des éventuels autres additifs.
